# EUROPÄISCHE PATENTSCHRIFT

(11) **EP 0 046 279 B1**
(45) Veröffentlichungstag und Bekanntmachung des Hinweises auf die Patenterteilung: **03.07.1985**
(21) Anmeldenummer: 81106332.0
(22) Anmeldetag: 14.08.1981
(51) Int. Cl.: H01F 41/02, H01F 1/16, H01H 83/14, C22C 19/00

(54) **Verfahren zum Herstellen von Ringbandkernen für Fehlerstromschutzschalter und Verwendung dieser Kerne**
Method of manufacturing annular tape cores for protective interrupters of fault currents
Procédé de fabrication de noyaux annulaires rubanés pour les disjoncteurs de protection contre courant de défaut

(30) Priorität: 19.08.1980 DE 3031257
(43) Veröffentlichungstag der Anmeldung: 24.02.1982
(73) Patentinhaber: Vacuumschmelze GmbH, 63450 Hanau (DE)
(72) Erfinder: Pfeifer, Friedrich, Dipl.-Phys., D-6454 Bruchköbel (DE); Kessler, Willi, D-6464 Linsengericht 5 (DE)

## Beschreibung

Die Erfindung betrifft ein Verfahren zum Herstellen von Ringbandkernen für Fehlerstromschutzschalter, bei welchem ein aus einem 0,05 bis 0,3 mm dicken Band aus einer Nickel-Molybdän-Kupfer-Eisen-Legierung gewickelter Ringbandkern verschiedenen Wärmebehandlungen unter nichtoxidierender Atmosphäre unterzogen wird.

Fehlerstromschutzschalter enthalten üblicherweise einen Summenstromwandler, der aus einem Magnetkern mit Primärwicklungen zum Anschluss an einen zu überwachenden Stromkreis und mit einer Sekundärwicklung besteht, wobei die letztere die Erregerwicklung eines auf ein Schaltschloss für eine Schalteinrichtung einwirkenden Auslösemagneten speist. Tritt im zu überwachenden Stromkreis ein Wechselstrom-Fehlerstrom auf, so entsteht in der Sekundärwicklung eine Spannung, auf die der Auslösemagnet anspricht. Dieser betätigt das Schaltschloss der Schaltvorrichtung, welche den zu überwachenden Stromkreis unterbricht. Für die Summenstromwandler von Fehlerstromschutzschaltern, die nur auf Wechselstrom-Fehlerströme ansprechen sollen, verwendet man in der Regel Magnetkerne aus einem Material mit hoher Sättigungsinduktion und hoher Maximalpermeabilität bei der Auslösefeldstärke, also relativ steiler Hystereseschleife. Fehlerstromschutzschalter mit solchen Magnetkernen lösen jedoch häufig bei gepulsten Gleichstrom-Fehlerströmen nicht aus, da die durch den gepulsten Gleichstrom im Wandler erzeugte magnetische Flussänderung nicht ausreicht, um in der Sekundärwicklung des Wandlers eine zum Auslösen des Schalters ausreichende Spannung zu induzieren.

Bei Fehlerstromschutzschaltern, die auch auf gepulste Gleichstrom-Fehlerströme ansprechen sollen, wie sie beispielsweise in Stromkreisen mit Transistorsteuerungen auftreten können, verwendet man daher Ringbandkerne aus sogenannten F-Werkstoffen, die eine niedrige Remanenz und einen relativ grossen Induktionshub besitzen. Der letztere muss dabei so gross sein, dass auch eine durch einen pulsierenden, in einer Primärwicklung des Summenstromwandlers fliessenden Gleichstrom-Fehlerstrom in der Sekundärwicklung induzierte Spannung zum Betätigen des Auslösemagneten ausreicht. Zusätzlich kann ferner im Sekundärkreis ein Resonanzkondensator vorgesehen sein (DE-C-2 036 497).

Ein geeigneter Werkstoff für den Magnetkern des Summenstromwandlers eines solchen Fehlerstromschutzschalters ist u.a. eine Eisen-NickelLegierung aus 75 bis 82 Gew.-% Nickel, 2 bis 5,5 Gew.-% Molybdän und 0 bis 5 Gew.-% Kupfer, Rest Eisen mit geringen Desoxidations- und Verarbeitungszusätzen, die einer speziellen Wärmebehandlung unterzogen wurde. Im einzelnen wird dabei ein Ringbandkern aus einem 0,03 bis 0,1 mm dicken Band aus der erwähnten Legierung 2 bis 6 Stunden lang bei einer Temperatur zwischen 950 und 1220°C geglüht, zur Einstellung des Zustandes hoher Anfangspermeabilität einer 1- bis 3stündigen Anlassbehandlung im Temperaturbereich von 450 bis 600°C unterzogen und schliesslich einer 1- bis 50stündigen Temperung im Temperaturbereich von 250 bis 400°C unterworfen. Die Temperung erfolgt vorzugsweise in einem Magnetfeld dessen Feldlinien im Glühgut quer zur späteren Richtung des magnetischen Flusses im Ringbandkern verlaufen. Derartige Ringbandkerne besitzen neben einem grossen Induktionshub auch eine hohe Anfangspermeabilität. Als Induktionshub AB bezeichnet man dabei die Differenz zwischen der Induktion bei Sättigung oder bei maximaler Aussteuerung, beispielsweise bei einer Feldstärke 15 mA/cm, und der Remanenz. Die Impulspermeabilität ist definiert als g, = µₒ ^{AB} Δ H wobei µₒ die Permeabilität des leeren Raumes und AH den Feldstärkenhub bedeuten (DE-B-2 044 302, DE-C-1 558 820, ETZ-A 89 (1968), Seiten 601 bis 604).

Die bislang bei Fehlerstromschutzschaltern zum Einsatz gekommenen Legierungen aus dem vorstehend genannten Legierungsbereich waren durch entsprechende Bemessung des Nickel- und Kupfer-Gehaltes so ausgewählt, dass die Magnetostriktion λ₁₁₁ in <11>-Richtung etwa gleich 0 ist. Durch die Glühbehandlung und die Anlassbehandlung wird dabei eine hohe Anfangspermeabilität bei einer Kristallanisotropie K, = 0 eingestellt und schliesslich mit der Temperung im magnetischen Querfeld eine niedrige Remanenz erhalten. Insgesamt ergeben sich Magnetkerne mit niedriger Remanenz, hoher Impulspermeabilität und grossem Induktionshub, die in Fehlerstromschutzschaltern auch auf pulsierende Gleichströme ansprechen.

In Anbetracht der hohen erforderlichen Stückzahlen solcher Ringbandkerne ist jedoch die dreifache Wärmebehandlung und dabei insbesondere die aufwendige Temperung im magnetischen Querfeld von Nachteil.

Nun könnte man in Fällen, bei denen nicht unbedingt der maximale Induktionshub erforderlich ist, gegebenenfalls daran denken, die Temperung im magnetischen Querfeld einfach wegzulassen und dafür eine höhere Remanenz und eine entsprechende Verringerung des Induktionshubs in Kauf zu nehmen. Die Folge wäre eine gerundete, nicht mehr ganz so flache Hystereseschleife. Dies ist jedoch, wie eigene Untersuchungen gezeigt haben, bei den bisher für Fehlerstromschutzschalter verwendeten Legierungen mit λ₁₁₁ = 0 nicht möglich, da dann der Induktionshub nicht nur geringer wird, sondern auch hinsichtlich seiner Temperaturkonstanz nicht mehr ausreicht.

Es hat sich nämlich herausgestellt, dass der Induktionshub bei Abweichungen von derjenigen Umgebungstemperatur stark abnimmt, auf die für die jeweilige Legierung durch die Anlassbehandlung gerade K, = 0 eingestellt wurde und bei der damit auch für die entsprechende Anlasstemperatur das Maximum des Induktionshubs liegt. Ist beispielsweise K, = 0 durch die Anlassbehandlung auf eine Umgebungstemperatur von 20°C eingestellt, so hat die mangelnde Temperaturkonstanz des Induktionshubs AB zur Folge, dass der Fehlerstromschutzschalter zwar bei einer Umgebungstemperatur von 20 °C noch auf einen pulsierenden Gleichstrom-Fehlerstrom anspricht, dass aber bei Änderung der Umgebungstemperatur nach oben oder unten infolge der Verminderung des Induktionshubs die in der Sekundärwicklung des Summenstromwandlers induzierte Flussänderung nicht mehr ausreicht, um den Schalter auszulösen.

Aufgabe der Erfindung ist es, Ringbandkerne für Fehlerstromschutzschalter derart herzustellen, dass die Temperung im magnetischen Querfeld entfällt und dennoch die Temperaturkonstanz des Induktionshubs so gut ist, dass der Fehlerstromschutzschalter im üblichen Arbeitstemperaturbereich von -5°C bis +80°C und möglichst noch über diesen Bereich hinaus durch pulsierende Gleichstrom-Fehlerströme sicher ausgelöst wird.

Dies wird bei einem Verfahren der eingangs erwähnten Art erfindungsgemäss dadurch erreicht, dass eine Legierung verwendet wird, deren Nickel- und Kupfer-Gehalt im binären System Nikkel-Kupfer in dem von dem Viereck A (80,5 Gew.- % Nickel, 0 Gew.-% Kupfer), B (82 Gew.-% Nickel, 0 Gew.-% Kupfer), C (70 Gew.-% Nickel, 16,5 Gew.-% Kupfer), D (70 Gew.-% Nickel, 14,4 Gew.- % Kupfer) begrenzten Gebiet liegt, deren Molybdän-Gehalt z in Gew.-% bei gegebenem Nickel-Gehalt x in Gew.-% der Bedingung genügt und die, abgesehen von geringfügigen Verunreinigungen und den üblichen verarbeitungsfördernden und desoxidierenden Zusätzen, zum restlichen Teil aus Eisen besteht, und dass der Ringbandkern zunächst wenigstens 30 Minuten lang zwischen 900 und 1200°C geglüht und dann entsprechend dem Molybdän-Gehalt derart zwischen 450 und 550°C angelassen wird, dass die magnetische Anisotropie K, bei einer Tempe-. ratur zwischen -5°C und +30°C gleich 0 wird.

Im Gegensatz zu den bisher bei Fehlerstromschutzschaltern für pulsierende Gleichstrom-Fehlerströme verwendeten Ringbandkernen aus Legierungen mit einer Magnetostriktion λ₁₁₁ = 0 ist bei den erfindungsgemäss hergestellten Ringbandkernen durch entsprechende Bemessung des Nickel- und Kupfer-Gehaltes die Sättigungsmagnetostriktion λs auf etwa 0 eingestellt. Genauer gesagt liegt sie innerhalb des von dem Viereck A-D begrenzten Gebietes zwischen 0,5 - 10-⁶ und (-1) · 10-⁶. Durch entsprechende Abstimmung der Anlasstemperatur und des Molybdän-Gehaltes wird ferner die Kristallanisotropie K, für eine Temperatur zwischen -5°C und +30°C, beispielsweise für eine Temperatur von 20°C, auf etwa 0 eingestellt. Bei vorgegebenem Nickel-Gehalt benötigt man hierzu mit wachsendem Molybdän-Gehalt abnehmende Anlasstemperaturen. Reduziert man bei vorgegebenem Nikkel-Gehalt und vorgegebenem Molybdän-Gehalt die Anlasstemperatur, so wird die Umgebungstemperatur, für die K, = 0 ist, etwas abgesenkt.

Überraschenderweise hat sich herausgestellt, dass bei den nach dem erfindungsgemässen Verfahren hergestellten Ringbandkernen der Induktionshub bei Abweichung von der Umgebungstemperatur, bei der im jeweiligen Fall K, = 0 ist und bei der damit das jeweilige Maximum des Induktionshubs liegt, im Temperaturbereich zwischen -10°Cund +80°C weit weniger abnimmt, als dies bei Legierungen mit λ₁₁₁ = 0 der Fall ist.

Besonders günstig ist es, die Ringbandkerne bei einer Temperatur zwischen 900 und 1050 °C zu glühen. Dadurch nimmt zwar der maximale Induktionshub im Vergleich zu höheren Glühtemperaturen etwas ab, jedoch wird die Abhängigkeit des Induktionshubs von der Umgebungstemperatur noch weiter verringert.

Damit das jeweilige Maximum des Induktionshubs in den Bereich der überwiegenden Arbeitstemperatur von Fehlerstromschutzschaltern zu liegen kommt, ist es ferner besonders günstig, die Ringbandkerne zwischen 470 und 520 °C in Abhängigkeit vom Molybdän-Gehalt derart anzulassen, dass K, bei einer Temperatur zwischen 0 und 20°C gleich Null wird. Die zweckmässige Dauer der Anlassbehandlung ist von der Temperatur abhängig. Bei höheren Temperaturen genügen kürzere Zeiten. Bei einer Anlasstemperatur von 480 °C sollte die Anlassbehandlung mindestens 30 Minuten dauern.

Die erfindungsgemäss hergestellten Ringbandkerne eignen sich insbesondere für die kleineren Bauarten der pulssensitiven Fehlerstromschutzschalter, also insbesondere für Fehlerstromschutzschalter mit einer Auslösestromstärke von 30 mA und für Ströme von z. B. 25 oder 40 A. Bei weniger empfindlichen Fehlerstromschutzschaltern mit höheren Auslöseströmen werden die Kerne weiter ausgesteuert, so dass man Werkstoffe mit höherer Koerzitivfeldstärke verwenden muss. Bei Schaltern für höhere Ströme ist innerhalb des Kernes in der Regel weniger Platz, so dass man die Anzahl der Windungen der Sekundärwicklung reduzieren muss und deshalb Kerne aus Legierungen mit höheren Induktionshüben benötigt. Selbstverständlich kann man die erfindungsgemäss hergestellten Magnetkerne aber bei ausreichendem Platz auch für solche Fehlerstromschutzschalter verwenden.

Ferner bieten die nach dem erfindungsgemässen Verfahren hergestellten Ringbandkerne auch Vorteile als Summenstromwandlerkerne für Fehlerstromschutzschalter für Wechselstrom-Fehlerströme, wenn dort eine besonders gute Temperaturkompensation gewünscht wird.

Weiterhin sind die erfindungsgemäss hergestellten Ringbandkerne auch für elektronische Schutzschalter hoher Empfindlichkeit geeignet, für die eine geringe Temperaturabhängigkeit der Permeabilität und eine hohe magnetische Stabilität der verwendeten Kerne gefordert wird. Hohe Stabilität bedeutet dabei, dass das Verhältnis remanente Permeabilität zu Permeabilität im entmagnetisierten Zustand möglichst nahe bei 1 liegen soll. Beispielsweise kann der Schutzschalterkern durch einen Kurzschlussstrom in den remanenten Zustand geraten, wonach bei zu niedriger remanenter Permeabilität keine Auslösung beim Nennfehlerstrom mehr erfolgen würde.

Anhand einiger Figuren und Ausführungsbeispiele soll die Erfindung noch näher erläutert werden.
Fig. 1 zeigt einen Ausschnitt aus dem binären System Nickel-Kupfer mit dem erfindungsgemäss auszuwählenden Legierungsbereich.
Fig. 2 zeigt schematisch im System Nickel-Molybdän die Molybdän-Gehalte der Legierungen, für die bei vorgegebenem Nickel-Gehalt je nach der angewandten Anlasstemperatur K, bei 20°C etwa Null wird.
Fig. 3 und 4 zeigen für eine beispielhafte anmeldungsgemässe Legierung den statischen bzw. dynamischen Induktionshub bei 20°C in Abhängigkeit von der Anlasstemperatur.
Fig. 5 und 6 zeigen die Abhängigkeit des statischen bzw. dynamischen Induktionshubs für eine beispielhafte anmeldungsgemässe Legierung und verschiedene Anlasstemperaturen von der Umgebungstemperatur bei der Messung.
Fig. 7 und 8 zeigen die entsprechende Abhängigkeit für die gleiche beispielhafte Legierung, jedoch mit niedrigerer Glühtemperatur.
Fig. 9 und 10 zeigen die entsprechende Abhängigkeit für eine Vergleichslegierung.
Fig. 11 zeigt für eine beispielhafte anmeldungsgemässe Legierung und verschiedene Anlasstemperaturen die Abhängigkeit der Induktion von der Umgebungstemperatur bei der Messung.
Fig. 12 zeigt für eine beispielhafte anmeldungsgemässe Legierung die Abhängigkeit der Permeabilität von der Umgebungstemperatur bei der Messung.

In Fig. 1 ist für Nickel-Molybdän-Kupfer-EisenLegierungen ein Ausschnitt aus dem binären System Nickel-Kupfer dargestellt. An der Abszisse ist der Nickel-Gehalt, an der Ordinate der Kupfer-Gehalt jeweils in Gewichts-% aufgetragen. Die erfindungsgemäss zu verwendenden Legierungen liegen in dem Viereck A (80,5 Ni, 0 Cu), B (82 Ni, 0 Cu), C (70 Ni, 16,5 Cu), D (70 Ni, 14,4 Cu). Entlang der Geraden AD ist die Sättigungsmagnetostriktion der Legierungen etwa Ä. = 0,5 10⁻⁶, entlang der Geraden BC etwa λs, = (-1) · 10-⁶. Die Legierungen, deren Sättigungsmagnetostriktion λs etwa gleich Null ist, liegen auf bzw. in unmittelbarer Nähe der durch den Punkt E (81 Ni, 0 Cu) parallel zu den Geraden AD und BC verlaufenden Geraden EF. Links von der Geraden EF ist also λs ≥ 0, rechts von der Geraden EF λs ≤ 0. Die bisher bei Ringbandkernen für Fehlerstromschutzschalter eingesetzten Legierungen liegen ausserhalb des Vierecks ABCD auf bzw. in unmittelbarer Nachbarschaft der durch den Punkt G (80 Ni, 0 Cu) parallel zu den Geraden AD und BC verlaufenden, unterbrochen gezeichneten Geraden g, die etwa der Magnetostriktion λ₁₁₁ = 0 entspricht.

Fig. 2 zeigt für die erfindungsgemäss zu verwendenden Legierungen mit 70 bis 82 Gew.-% Nickel den entsprechenden Ausschnitt aus dem binären System Nickel-Molybdän. An der Abszisse ist wiederum der Nickel-Gehalt, an der Ordinate der Molybdän-Gehalt jeweils in Gewichts-% aufgetragen. Die Geraden a, b und c entsprechen näherungsweise dem zum jeweiligen Nickel-Gehalt gehörenden Molybdän-Gehalt, bei dem die Kristallanisotropie K, der entsprechenden Legierung gemessen bei einer Umgebungstemperatur von 20°C etwa gleich Null ist, mit der Anlasstemperatur als Parameter. Im einzelnen entspricht die Gerade a einer Anlasstemperatur von etwa 450°C, die Gerade b einer Anlasstemperatur von etwa 480 °C und die Gerade c einer Anlasstemperatur von etwa 550°C. Die zwischen den Geraden liegenden Bereiche entsprechen den dazwischenliegenden Anlasstemperaturen.

Wie man aus Fig. 2 sieht, nimmt bei gegebenem Nickel-Gehalt die Anlasstemperatur, mit der man bei 20°C K₁ ≈ 0 erreichen kann, mit zunehmendem Molybdän-Gehalt tendenziell ab. Wenn x den Nickel-Gehalt in Gewichts-% und z den Molybdän-Gehalt in Gewichts-% bedeuten, entspricht den Geraden a, b und c die Geradengleichung x- z-C = 0, wobei für die Gerade a etwa C = 63,5, für die Gerade b C = 65,5 und für die Gerade c C = 68,0 ist. Daraus ergibt sich für die zwischen den Geraden a und c liegenden Molybdän-Gehalte z bei gegebenem Nickel-Gehalt x die Bedingung

Wählt man bei vorgegebenem Nickel- und Molybdän-Gehalt eine niedrigere Anlasstemperatur als sie für K, = 0 bei 200C erforderlich ist, so wird für eine etwas niedrigere Umgebungstemperatur K, = 0. Umgekehrt erhöht sich die Umgebungstemperatur, für die man K, = 0 erhält, wenn man die Anlasstemperatur über den zur Erzielung von K, = 0 bei 20 °C erforderlichen Wert anhebt. Auch bei Wahl einer von 20°C abweichenden Umgebungstemperaturzwischen -5°C und +30°C, bei der K, = 0 werden soll, wird man jedoch in der Regel hinsichtlich des Molybdän-Gehaltes der Legierung innerhalb der durch die Geraden a und c in Fig. 2 gegebenen Grenzen verbleiben.

Neben den Hauptlegierungskomponenten Nikkel, Kupfer, Molybdän und Eisen können die erfindungsgemäss zu verwendenden Legierungen, wie bereits erwähnt, abgesehen von geringfügigen Verunreinigungen, noch die üblichen verarbeitungsfördernden und desoxidierenden Zusätze enthalten, vorzugsweise Mangan bis zu höchstens 1 Gewichts-% und Silizium bis zu höchstens 0,5 Gewichts-%. Besonders günstig sind Mangan-Gehalte bis zu etwa 0,5 Gewichts-% und Silizium-Gehalte zwischen 0,1 und 0,3 Gewichts-%. Der Gehalt der Legierungen an üblichen Verunreinigungen soll möglichst gering sein.

Der Einfluss der Legierungszusammensetzung sowie der Glüh- und Anlasstemperatur auf die Eigenschaften, die für die Verwendung der erfindungsgemässen Legierungen für Ringbandkerne von pulssensitiven Fehlerstromschutzschaltern wesentlich sind, werden im folgenden an verschiedenen Legierungen beispielhaft dargestellt. Die Zusammensetzung der Legierungen ist in Tabelle 1 in Gewichts-% angegeben. Die Legierungen 1 bis 12 sind erfindungsgemäss zu verwendende Legierungen. Bei der Legierung 13 handelt es sich um eine Vergleichslegierung mit λ₁₁₁ ≈ 0.

Die Legierungen wurden in üblicher Weise im Vakuum erschmolzen. Die Blöcke wurden auf eine Dicke von 7 mm heiss und dann unter Einschaltung von Zwischenglühungen bei Temperaturen zwischen etwa 800 und 1100°C kalt auf eine Enddicke von 0,08 mm gewalzt.

Das so hergestellte Band wurde in 22 mm breite Streifen geschnitten. Aus diesen wurden in üblicher Weise Ringbandkerne mit einem Aussendurchmesser von 25 mm, einem Innendurchmesser von 17,5 mm und einer der Bandbreite entsprechenden Höhe von 22 mm hergestellt. Die Kerne wurden dann etwa 5 Stunden lang unter Wasserstoff bei Temperaturen im Bereich von 900 bis 1150°C geglüht und dann ebenfalls unter Wasserstoff bei Temperaturen im Bereich von 450 bis 550°C etwa 2 Stunden lang angelassen.

Nach dem Anlassen wurden die Kerne zum Einfrieren des Anlasszustandes an Luft abkühlen gelassen.

An den so hergestellten Ringbandkernen wurden der statische Induktionshub ΔBₛₜₐₜ und der dynamische Induktionshub ΔB_{dyn} jeweils bei einer Feldstärkenamplitude A = 15 mA/cm bestimmt. Zu diesem Zweck wurde der Ringbandkern mit einer Erreger- und einer Messwicklung versehen und der Erregerwicklung Wechselstrom zugeführt. Der bei Zufuhr von einweggleichgerichtetem Wechselstrom gemessene Induktionshub wird als statischer Induktionshub, der bei Zufuhr von zweiweggleichgerichtetem Wechselstrom gemessene Induktionshub als dynamischer Induktionshub bezeichnet. Gemessen wurde bei verschiedenen Temperaturen im Bereich von -20°C bis +80°C, um die Abhängigkeit von AB von der Messtemperatur und damit auch von den in den Fehlerstromschutzschaltern auftretenden unterschiedlichen Betriebstemperaturen zu ermitteln. Ferner wurde die Abhängigkeit von AB bei Raumtemperatur, d.h. 20°C, von der Anlasstemperatur ermittelt.

Eine Auswahl von Messergebnissen ist in den Fig. 3 bis 10 und in Tabelle 2 dargestellt.

In den Fig. 3 und 4 ist die Abhängigkeit von ΔBₛₜₐₜ bzw. ΔB_{dyn}, gemessen bei 20°C, von der Anlasstemperatur t_{A} dargestellt. Die Anlasstemperatur ist jeweils an der Abszisse in °C, AB an der Ordinate in Tesla aufgetragen.

Die Kurven 1 wurden an der Legierung Nr. 1, die Kurven 2 an der Vergleichslegierung Nr. 13 gemessen. Beide Legierungen waren vor der Anlassbehandlung einer Glühbehandlung bei 1150°C unterzogen worden. Das Maximum von AB wird bei den Kurven 1 jeweils bei einer Anlasstemperatur von etwa 485°C erreicht. Dieses Maximum entspricht dem Zustand, in dem bei 20°C K, = 0 ist. Will man also bei der bei 1150°C geglühten Legierung Nr. 1 für eine Umgebungstemperatur von 20°C K₁, = 0 einstellen, so muss man den Ringbandkern bei etwa 485°C anlassen. Entsprechendes gilt auch für die übrigen Legierungen, bei denen sich die zur Einstellung von K, = 0 bei 20°C erforderliche Anlasstemperatur durch Bestimmung des Maximums von AB bei 20°C in Abhängigkeit von der Anlasstemperatur analog ermitteln lässt.

In den Fig. 5 und 6 sind für die Legierung Nr. 1, die einer Glühbehandlung bei 1150°C unterzogen wurde, ΔBₛₜₐₜ bzw. ΔB_{dyn} in Abhängigkeit von der Messtemperatur t_{M}, d. h. von der während der Messung herrschenden Umgebungstemperatur dargestellt, und zwar für drei verschiedene Anlasstemperaturen. An der Abszisse ist die Messtemperatur t_{M} in °C, an der Ordinate AB in Tesla aufgetragen. Die Kurven 11 entsprechen einer Anlasstemperatur von 485°C, die Kurven 12 einer Anlasstemperatur von 480°C und die Kurven 13 einer Anlasstemperatur von 475°C. Die Maxima der Kurven entsprechen jeweils der Umgebungstemperatur, bei der K₁ = 0 ist. Es ist deutlich zu erkennen, dass sich diese Temperatur mit abnehmender Anlasstemperatur von 20°C nach 0°C verschiebt. Man kann also bei vorgegebener Legierung durch unterschiedliche Wahl der Anlasstemperatur K₁ für verschiedene Umgebungstemperaturen gleich Null machen. Obwohl sich AB bei 20°C bei Verschiebung von K₁ = 0 zu tieferen Temperaturen verringert, kann eine solche Verschiebung dennoch günstig sein, weil dabei, wie die Fig. 5 und 6 zeigen, ein flacherer Verlauf der AB-Kurven und damit eine Verringerung der Temperaturabhängigkeit von ΔB von der Umgebungstemperatur erzielt werden kann. Will man beispielsweise eine möglichst grosse Temperaturunabhängigkeit von ΔB_{dyn} im Temperaturbereich von -20°C bis +80°C erreichen, so ist die Kurve 13 günstig, während sich die Kurve 12 empfiehlt, wenn man nur auf den Temperaturbereich von -5°C bis +80°C Wert legt.

In den Fig. 7 und 8 ist wiederum ΔBₛₜₐₜ, und ΔB_{dyn} der Legierung Nr. 1 in Abhängigkeit von der Messtemperatur dargestellt, nun aber für einen Ringbandkern, der vor der Anlassbehandlung einer fünfstündigen Glühbehandlung bei 950°C unterzogen wurde. Die Kurven 14 entsprechen einer Anlasstemperatur von 485°C, die Kurven 15 einer Anlasstemperatur von 480°C und die Kurven 16 einer Anlasstemperatur von 475°C. Auch hier sieht man wiederum deutlich, dass sich das Maximum von AB und damit der Zustand mit K₁ = 0 zu tieferen Temperaturen verschiebt, wenn die Anlasstemperatur verringert wird. Wie ein Vergleich mit den Fig. 5 und 6 zeigt, nimmt der maximale Induktionshub bei Erniedrigung der Glühtemperatur zwar ab, jedoch werden die AB-Kurven noch flacher und die Abhängigkeit von AB von der Umgebungstemperatur wird noch weiter verringert. Bei den Kurven 16 ist das Maximum von ΔB zu Temperaturen von ― 20 °C oder noch weniger verschoben. Obwohl die Kurven 16 sehr flach verlaufen und wegen der geringen Temperaturabhängigkeit zunächst sehr günstig erscheinen, kommt durch die Verschiebung jedoch das Maximum von ΔB ausserhalb des Bereiches der üblichen Arbeitstemperaturen von Fehlerstromschutzschaltern zu liegen und die hautpsächlich interessanten AB-Werte bei höheren Temperaturen sind schon verhältnismässig weit abgesenkt. Eine Verschiebung des Maximums von ΔB und damit von K, = 0 auf eine Temperatur unterhalb von ― 5°C wäre daher für Fehlerstromschutzschalterkerne weniger günstig.

Die Fig. 9 und 10 zeigen schliesslich ΔBₛₜₐₜ, und ΔB_{dyn} der Vergleichslegierung Nr. 13 in Abhängigkeit von der Messtemperatur. Die Glühbehandlung erfolgte bei 1150°C. Die Kurve 21 entspricht einer Anlasstemperatur von 480°C, die Kurve 22 einer Anlasstemperatur von 490°C und die Kurve 23 einer Anlasstemperatur von 500°C. Im Vergleich mit den Fig. 5 bis 8 wird die sehr starke Abhängigkeit von ΔB der Vergleichslegierung von der Umgebungstemperatur unmittelbar deutlich. Die Vergleichslegierung Nr. 13 eignet sich daher ohne Temperung im magnetischen Querfeld nicht für Ringbandkerne von pulssensitiven Fehlerstromschutzschaltern.

Zahlenmässig sind einige aus den Fig. 3 bis 10 zu entnehmenden Messergebnisse sowie Messergebnisse an weiteren Legierung in Tabelle 2 zusammengefasst. In den einzelnen Spalten dieser Tabelle 2 sind die Legierungs-Nummer, die Glühtemperatur, die Anlasstemperatur und die Temperatur angegeben, auf die durch die Anlassbehandlung etwa K₁ = 0 eingestellt ist. Die weiteren Spalten der Tabelle 2 enthalten ΔBₛₜₐₜ und ΔB_{dyn} bei 20°C in Tesla sowie den Quotienten aus diesen, jeweils gemessen für eine Feldamplitude H = 15 mA/cm. Ferner sind als Mass für die Temperaturunabhängigkeit von ΔB die Quotienten ΔB_{dyn} (t_{M})/ΔB_{dyn} (20°C)für t_{M} = -5°C, 80°C und -20°C angegeben.

Aus der Tabelle 2 ist zu ersehen, dass auch bei den dort aufgeführten weiteren Legierungen im wesentlichen analoge Verhältnisse vorliegen, wie sie bereits an Hand der Fig. 3 bis 10 erläutert wurden.

Bei Ringbandkernen für pulssensitive Fehlerstromschutzschalter mit einer Auslösestromstärke von 30 mA und für Ströme von 25 oder 40 A soll für eine mittlere Aussteuerung von 15 mA/cm bei 20 -C ΔB_{dyn} ≥ 0,08 T, vorzugsweise > 0,1 T, sein. Die Temperaturstabilität hat sich als ausreichend erwiesen, wenn ΔB_{dyn} (t_{M})/ΔB_{dyn} (20°C) ≥ 0,75 für t_{M} = -5°C und t_{M} = 80°C gilt. Ferner sollte bei 20°C vorzugsweise ΔBₛₜₐₜ/ΔB_{dyn} < 1,3 sein.

Wie Tabelle 2 zeigt, lassen sich diese Bedingungen im wesentlichen bei allen Legierungen Nr. 1 bis 12 erfüllen, wenn man Legierungszusammensetzung und Wärmebehandlung so aufeinander abstimmt, dass bei einer Temperatur zwischen -5°C und 30°C K, = 0 wird. Bei den meisten Legierungen ist die oben erwähnte Bedingung für die Temperaturstabilität auch für t. = -20°C erfüllt. Dagegen lassen sich die Bedingungen für die Temperaturstabilität bei der Vergleichslegierung Nr. 13 nicht erfüllen, wie auch schon die Fig. 9 und 10 gezeigt haben.

Die in den Tabellen 1 und 2 aufgeführten Legierungen liegen innerhalb des Vierecks ABCD in Fig. 1 überwiegend in dem bevorzugten Bereich zwischen etwa 4 und 5 Gewichts-% Kupfer, und zwar vorzugsweise zwischen den Geraden AD und EF. Jedoch zeigen die in Tabelle 2 für die Legierungen Nr. bis 10 angegebenen Messergebnisse, dass sich auch die im übrigen Gebiet des Vierecks ABCD gelegenen Legierungen für Ringbandkerne von pulssensitiven Fehlerstromschutzschaltern eignen. Nachzutragen ist noch, dass die Sättigungsinduktionen der Legierungen Nr. 1 bis 12, gemessen jeweils bei einer Aussteuerung 1 A/cm, zwischen etwa 0,60 und 0,67 T liegen. Die Sättigungsinduktion der Vergleichslegierung Nr. 13 beträgt 0,75 T.

Wie bereits erwähnt, bieten die nach dem erfindungsgemässen Verfahren hergestellten Ringbandkerne auch Vorteile als Summenstromwandlerkerne von Fehlerstromschutzschaltern für Wechselstrom-Fehlerströme. Üblicherweise wird für solche Fehlerstromschutzschalter gefordert, dass die Änderung der Induktion im Arbeitspunkt innerhalb des Temperaturbereichs zwischen -5°C und 80°C, teilweise auch zwischen -10°C und 80°C, bezogen auf den Wert bei 20°C < ± 20% sein soll. Es besteht jedoch die Tendenz, eine entsprechende Temperaturkonstanz bis ―25°Czu fordern. Auch hier bieten die nach dem erfindungsgemässen Verfahren hergestellten Ringbandkerne eine Lösung, wie aus Fig. 11 zu erkennen ist. In Fig. 11 ist für die Legierung Nr. 6 die Abhängigkeit der Induktion B, gemessen bei einer effektiven Feldamplitude von 5,5 mA/cm von der Messtemperatur dargestellt. Die Messtemperatur t_{M} ist an der Abszisse, die Induktion B in Tesla an der Ordinate aufgetragen. Gemessen wurde an Ringbandkernen, die zunächst 5 Stunden lang bei 1150°C geglüht und dann 2 Stunden lang bei unterschiedlichen Temperaturen angelassen worden waren. Kurve 31 entspricht einer Anlasstemperatur von 475°C, Kurve 32 einer Anlasstemperatur von 470°C und Kurve 33 einer Anlasstemperatur von 465°C. Auch hier erkennt man wieder die Verschiebung des Maximums der Induktion von 20°C nach 0°C bzw. 20°C mit abnehmender Anlasstemperatur. Verbunden damit ist zwar eine Abnahme der Induktion bei 20°C, jedoch ist durch die Kurve 32 mit dem Maximum bei 0°C die Bedingung einer Temperaturkonstanz von ± 20% praktisch im gesamten Temperaturbereich zwischen -25°C und 80°C erfüllt.

Zum Vergleich ist in Fig. 11 noch die Kurve 4 eingetragen, die an einem Ringbandkern aus einer Vergleichslegierung mit λ₁₁₁ ≈ 0 gemessen wurde. Der Ringbandkern aus dieser Legierung, die aus 77,0 Gew.-% Nickel, 4,4 Gewichts-% Kupfer, 3,9 Gewichts-% Molybdän, 0,47 Gew.-% Mangan, 0,14 Gewichts-% Silizium, Rest Eisen besteht, wurde zunächst 5 Stunden lang bei 1150°C geglüht und dann zur Einstellung des Maximums der Induktion auf 0°C 2 Stunden lang bei 480°C angelassen. Wie man sieht, fällt die Kurve 4 zu tieferen und höheren Temperaturen erheblich stärker ab als die Kurve 32. Die Forderung für die Temperaturkonstanz lässt sich daher mit der Vergleichslegierung nicht erfüllen.

Ferner eignen sich die nach dem erfindungsgemässen Verfahren hergestellten Ringbandkerne auch noch für elektronische Schutzschalter hoher Empfindlichkeit. Von Ringbandkernen für solche Schalter wird neben einer geringen Temperaturabhängigkeit der Permeabilität eine hohe magnetische Stabilität gefordert. Hohe Stabilität bedeutet, dass das Verhältnis von remanenter Permeabilität zur Permeabilität im entmagnetisierten Zustand möglichst nahe bei 1 liegen soll. Der Schutzschalterkern kann nämlich beispielsweise durch einen Kurzschlussstrom in einen remanenten Zustand kommen. Wenn dann die remanente Permeabilität, d. h. die im Remanenzpunkt gemessene Permeabilität, zu niedrig ist, erfolgt beim Nennfehlerstrom keine Auslösung. In Fig. 12 stellt nun die Kurve 5 die relative Permeabilität µ, gemessen bei einer Aussteuerung von 1,5 mA/cm, für einen Ringbandkern aus der Legierung Nr. 6 in Abhängigkeit von der Umgebungstemperatur dar. An der Abszisse ist wiederum die Messtemperatur t_{M}, an der Ordinate die Permeabilität p. aufgetragen. Der Ringbandkern, an dem die Werte gemessen wurden, wurde zunächst 5 Stunden lang bei 1000°C geglüht und dann zur Einstellung des Maximums von p auf 0°C 2 Stunden lang bei 470 °C angelassen. Kurve 6 wurde an einem Ringbandkern aus einer Vergleichslegierung mit λ₁₁₁ ₅e0 aus 76,7 Gewichts-% Nickel, 4,35 Gewichts-% Kupfer, 3,85 Gewichts-% Molybdän, 0,42 Gewichts-% Mangan, 0,15 Gewichts-% Silizium, Rest Eisen, gemessen. Dieser Ringbandkern war nach einer fünfstündigen Glühbehandlung bei 1000 °C 2 Stunden lang bei 480°C angelassen worden. Die Kurven 5 und 6 stimmen zwar weitgehend überein, jedoch fällt die Kurve 6 zu tieferen Temperaturen stärker ab als die Kurve 5. Die Temperaturkonstanz der Legierung Nr. 6 ist daher besser als die der Vergleichslegierung. Von besonderer Bedeutung ist jedoch, dass die Stabilität, also der Quotient aus Permeabilität im Remanenzpunkt und der Permeabilität im entmagnetisierten Zustand, bei 20°C für den Ringbandkern aus der Legierung Nr.6 0,76, für den Ringbandkern aus der Vergleichslegierung jedoch nur 0,47 beträgt. Die Stabilität des nach dem erfindungsgemässen Verfahren hergestellten Ringbandkernes ist daher erheblich höher als die des Ringbandkernes aus der Vergleichslegierung. Nach dem erfindungsgemässen Verfahren hergestellte Ringbandkerne bringen daher auch beim Einsatz in elektronischen Schutzschaltern erhebliche Vorteile.

## Patentansprüche

1. Verfahren zum Herstellen von Ringbandkernen für Fehlerstromschutzschalter, wobei ein aus einem 0,05 bis 0,3 mm dicken Band aus einer Nickel-Molybdän-Kupfer-Eisen-Legierung gewikkelter Ringbandkern verschiedenen Wärmebehandlungen unter nichtoxidierender Atmosphäre unterzogen wird, dadurch gekennzeichnet, dass eine Legierung verwendet wird, deren Nickel- und Kupfer-Gehalt im binären System Nickel-Kupfer in dem von dem Viereck A (80,5 Gew.-% Nickel, 0 Gew.-% Kupfer), B (82 Gew.-% Nickel, 0 Gew.-% Kupfer), C (70 Gew.-% Nickel, 16,5 Gew.-% Kupfer), D (70 Gew.-% Nickel, 14,4 Gew.-% Kupfer) begrenzten Gebiet liegt, deren Molybdän-Gehalt z in Gew.-% bei gegebenem Nickel-Gehalt x in Gew.-% der Bedingung genügt und die, abgesehen von geringfügigen Verunreinigungen und den üblichen verarbeitungsförderungen und desoxidierenden Zusätzen, zum restlichen Teil aus Eisen besteht, und dass der Ringbandkern zunächst wenigstens 30 Minuten lang zwischen 900 und 1200°C geglüht und dann entsprechend dem Molybdän-Gehalt derart zwischen 450 und 550°C angelassen wird, dass die magnetische Anisotropie K, bei einer Temperatur zwischen -5° und +30°C gleich 0 wird.

2. Verfahren nach Anspruch 1, dadurch gekennzeichnet, dass der Ringbandkern bei einer Temperatur zwischen 900 und 1050°C geglüht wird.

3. Verfahren nach Anspruch 1 oder 2, dadurch gekennzeichnet, dass der Ringbandkern zwischen 470 und 520°C in Abhängigkeit vom Molybdän-Gehalt derart angelassen wird, dass K, bei einer Temperatur zwischen 0 und 20°C gleich 0 wird.

4. Verwendung eines nach einem der Ansprüche 1 bis 3 hergestellten Ringbandkernes als Summenstromwandlerkern für pulssensitive Fehlerstromschutzschalter.

5. Verwendung eines nach einem der Ansprüche 1 bis 3 hergestellten Ringbandkerns als Summenstromwandlerkern mit besonders hoher Temperaturkonstanz für wechselstromfehlerstromsensitive Fehlerstromschutzschalter.

6. Verwendung eines nach einem der Ansprüche 1 bis 3 hergestellten Ringbandkerns für elektronische Schutzschalter.

## Claims

1. A method of manufacturing annular tape cores for protective interrupters of fault currents, in which an annular tape core which is wound from a tape having a thickness of 0.05 to 0.3 mm and consisting of a nickel-molybdenum-copper-iron alloy, is subjected to various heat treatments under non-oxidising atmospheres, characterised in that an alloy is used, the nickel and copper content of which in the binary system nickel-copper lies in the region which is bounded by the quadrangle A (80.5% by weight of nickel, 0% by weight of copper), B (82% by weight of nickel, 0% by weight of copper), C (70% by weight of nickel, 16.5% by weight of copper), and D (70% by weight of nickel, 14.4% by weight of copper), the molybdenum content z of which in % by weight with a given nickel content x in % by weight satisfies the condition: and the residual component of which, apart from negligible impurities and the usual workability- promoting and deoxidising additives, consists of iron; and that the annular tape core is first annealed for 30 minutes between 900 and 1200°C and is subsequently tempered in dependence on the molybdenum content between 450 and 550°C in such a way that the magnetic anisotropy K, is equal to 0 at a temperature between -5° and + 30 °C.

2. A method as claimed in Claim 1, characterised in that the annular tape core is annealed at a temperature of between 900 and 1050°C.

3. A method as claimed in Claim 1 or Claim 2, characterised in that the annular tape core is tempered at between 470 and 520°C in dependence on the molybdenum content in such a way that K₁ equals 0 at a temperature of between 0 and 20°C.

4. The use of an annular tape core, produced in accordance with one of Claims 1 to 3, as a totalizing current transformer core for pulse-sensitive fault-current circuit breakers.

5. The use of an annular tape core, produced in accordance with one of Claims 1 to 3, as a totalizing current transformer core with a particularly high temperature constancy for fault current circuit breakers which are sensitive to a.c. fault currents.

6. The use of an annular tape core, produced in accordance with one of Claims 1 to 3, for electronic circuit breakers.

## Revendications

1. Procédé de fabrication de noyaux annulaires rubannés pour disjoncteurs de protection contre les courants de défaut, où un noyau annulaire rubanné, enroulé à partir d'une bande de 0,05 à 0,3 mm d'épaisseur, en un alliage nickel-molybdène-cuivre-fer, a été soumis à divers traitements thermiques sous atmosphère non oxydante, procédé caractérisé en ce qu'il est utilisé un alliage dont les teneurs en nickel et en cuivre, dans le système binaire nickel-cuivre, se situent dans un domaine délimité par le quadrilatère A (80,5% en poids de nickel, 0% en poids de cuivre), B (82% en poids de nickel, 0% en poids de cuivre), C (70% en poids de nickel, 16,5% en poids de cuivre), D (70% en poids de nickel, 14,4% en poids de cuivre), dont la teneur en molybdène z en % en poids, pour une teneur en nickel donnée x en % en poids, répond à la condition: et qui est constitué par le reste de fer, sans compter de faibles proportions d'impuretés et les additifs habituels, favorisant le traitement et désoxydants, et que le noyau annulaire rubanné est d'abord soumis pendant au moins 30 minutes à un recuit entre 900 et 1200 °C et ensuite à un traitement de revenu entre 450 et 550 °C, suivant la teneur en molybdène, de façon que l'anisotropie magnétique K, soit égale à 0 pour une température comprise entre -5°C et +30°C.

2. Procédé selon la revendication 1, caractérisé en ce que le noyau annulaire rubanné est recuit à une température comprise entre 900 et 1050°C.

3. Procédé selon les revendications 1 ou 2, caractérisé en ce que le noyau annulaire rubanné est soumis à un traitement de revenu entre 470 et 520°C, en fonction de la teneur en molybdène, de façon que K, soit égal à 0 à une température comprise entre 0 et 20°C.

4. Utilisation d'un noyau annulaire rubanné préparé selon l'une des revendications 1 à 3, comme noyau de transformateur totalisateur pour disjoncteur de protection contre les courants de défaut, sensibles aux impulsions.

5. Utilisation d'un noyau annulaire rubanné préparé selon l'une des revendications 1 à 3, comme noyau de transformateur totalisateur avec une constante de température particulièrement élevée, pour disjoncteurs de protection contre les courants de défaut, sensibles aux courants de défaut alternatifs.

6. Utilisation d'un noyau annulaire rubanné, préparé selon l'une des revendications 1 à 3, dans des disjoncteurs de protection électroniques.
